# FASCICULE DE BREVET EUROPEEN

(11) **EP 0 121 748 B1**
(45) Date de publication et mention de la délivrance du brevet: **29.06.1988**
(21) Numéro de dépôt: 84102313.8
(22) Date de dépôt: 03.03.1984
(51) Int. Cl.: B05C 19/00, B05D 1/30, B05D 5/06, B41M 1/12

(54) **Procédé de fabrication de revêtements synthétiques de décoration, installation à cet effet**
Vorrichtung und Verfahren zur Herstellung dekorativer Kunststoffbeschichtungen
Apparatus and method for producing decorative synthetic coatings

(30) Priorité: 11.03.1983 LU 84688
(43) Date de publication de la demande: 17.10.1984
(73) Titulaire: SOMMER S.A., F-92521 Neuilly sur Seine (FR)
(72) Inventeur: Duforest, René, F-Montcy Notre Dame (FR); Roussel, Albert, L - Wiltz (LU)
(74) Mandataire: Meyers, Ernest

(56) Documents cités:
- CH-A- 595 145
- DE-A- 1 951 513
- GB-A- 1 087 560

## Description

La présente invention concerne un procédé de fabrication de revêtements synthétiques de décoration, une installation à cet effet et s'étend aux produits obtenus.

On entend par revêtements synthétiques, des revêtements réalisés à partir d'éléments organiques qui font éventuellement intervenir dans leur formulation des produits de nature minérale (par exemple amiante ou voile de verre) ou végétale (jute).

La production de produits de revêtements synthétiques de décoration, notamment de sols et de murs, à base de matières synthétiques, essentiellement à base de PVC a connu un développement important ces dernières décennies.

Généralement, ces produits sont constitues par un support en diverses matières, par exemple en fibres de jute, en amiante, en non-tissé de fibres de verre, en mousse synthétique, etc... Sur ce support est appliquée une feuille ou une couche de PVC qui reçoit, sur la face d' usage, le décor souhaité, lui-même généralement protégé par un film transparent.

De nombreuses variantes ont été appliquées pour la réalisation de ce décor. Toutes les techniques utilisées sont cependant apparentées à des techniques d'impression et qui font appel à des préparations liquides plus ou moins visqueuses. Une technique particulière, également dérivée des techniques d'impression, consiste en l'application localisée de plots de plastisol par sérigraphie.

Les préparations d'impression utilisées ont donc en commun le fait que l'on a recours à un liquide qui peut être de l'eau ou un solvant pour la préparation d'une encre d'impression plus ou moins pâteuse.

Généralement, pour réaliser la totalité du décor, il faut prévoir plusieurs applications successives par impression de différents éléments du décor, ce qui rend nécessaire un séchage avant chaque passage d'impression et on parachève par un élément de protection transparent.

Ces techniques ne donnent que des résultats médiocres, en particulier lorsqu'il s'agit d'imiter des émaux, notamment des carrelages de sols ou des carrelages muraux. Divers perfectionnements, notamment l'utilisation d'agents moussants avec application simultanée et localisée d'agents retardateurs ou d'agents accélérateurs de moussage ont été proposés pour réaliser une expansion localisée (FR-A-1 411 338). Même dans ce cas, on constate que, si l'aspect géométrique du carrelage peut être reproduit assez fidèlement, l'état de surface propre aux produits émaillés ne se trouve que médiocrement reproduit et ne présente pas l'aspect de profondeur propre à ces produits.

Par les documents DE-A-2 260 788 et FR-A-2 263 893, on connaît des procédés artisanaux pour la réalisation de motifs par le dépôt de substances fusibles sur un support de métal, de verre ou de céramique ou d'un autre matériau qui est stable à la température d'exécution du traitement thermique ultérieur. Ces procédés sont destinés à la realisation discontinue de motifs colorés se présentant sous forme de souvenirs de voyage ou analogue.

Par le document FR-A-7 437 741, on connaît un procédé d'impression de surfaces textiles, en particulier de matières à long poil, dans lequel on applique des préparations de colorants sous forme pulvérulente sur la surface à imprimer, selon un décor correspondant; on fixe le colorant et on élimine les particules qui ne sont éventuellement pas fixées. Ce document est relatif uniquement à des surfaces textiles et ne vise nullement à fournir un revêtement imitant les effets d'émaux généralement obtenus sur des matériaux céramiques. Au contraire, le procédé d'impression décrit dans le document FR-A-7 437 741 vise à déposer une teinture sur un textile à poils par une technique de dépôt de poudres de colorants dans l'espace interstitiel des fibres. Cette technique est essentiellement dépendante du support et de son état de préparation. L'effet décoratif final recherché est limité à un apport de coloration des fibres sans recherche d'obtention d'effet volumétrique.

Le document CH-A-595 145 décrit le dépôt de poudres à travers un cadre sérigraphique nécessairement en contact avec le support de par l'usage d'une racle magnétique. Une telle technique ne permet pas un dépôt en volume variable des poudres.

Le document GB-A-1 087 560 décrit un procédé et un dispositif du type énoncé dans le préambule des revendications 1 de procédé et 17 d'installation.

Ce dispositif comporte un cylindre perforé alimenté en poudre par une trémie intérieure et constitué par deux éléments pourvus de perforations, tels que des cylindres concentriques rotatifs, conçus de manière à mettre, par suite du mouvement relatif des éléments, les perforations en correspondance et libérer de cette manière la poudre selon une séquence déterminée sur une bande de matière défilant sous l'installation. Cette installation fonctionne sans contact du dispositif distributeur de poudre avec la bande de matière recevant le dépôt de poudre.

De par sa conception même il ne permet cependant pas d'appliquer un dépôt de matière selon un motif relativement compliqué tel que les dépôts nécessaires à la réalisation desdécors habituels pour les revêtements de sols et de murs. Ainsi que l'indique le document, le dispositif est conçu pour des dépôts de plots de colle.

Il convient de plus de remarquer que l'appareillage décrit dans le document GB-A-1 087 560 ne permet pas d'obtenir un motif décoratif de forme et de volume (relief) voulus à cause de sa construction comportant deux cylindres frottant l'un sur l'autre qui permettent un passage de poudres lors de la concordance de perforations dont ils sont pourvus. Le volume de poudre déposée est en effet limité par le débit de poudre qui peut traverser deux ouvertures qui ne sont en correspondance que pendant une période de temps qui dépend de la vitesse de rotation relative des deux parois cylindriques.

Par ailleurs, l'homme de l'art ne peut retirer du brevet relevé aucun enseignement permettant d'effectuer deux ou plusieurs dépôts successifs en synchronisme pour aboutir à un décor recherché. La rigidité de l'appareillage revendiqué dans le brevet cité constitue une barrière insurmontable pour le dépôt de décors précis et variables selon les exigences d'un revêtement de sol ou de mur devant présenter en plus d'un décor polychrome fin et précis, un effet de relief en concordance, avec les motifs décoratifs, tel par exemple un motif de carrelage en relief et un joint de raccord, tout ceci à l'aide notamment de poudres de PVC, devant subir une gélification.

On connaît finalement, par les documents FR-A-2 291 868, FR-A-2 210 148, un procédé dans lequel on a recours dans le même but à une fixation de particules, fibrilles ou poudres par l'effet d'un champ électrostatique, sur un support enduit d'un produit adhésif.

Ces diverses techniques ne sont pas applicables de manière satisfaisante à la réalisation de revêtements souples de sols et de murs multi-couches, qui nécessitent une résistance importante à la délamination, ainsi qu'à d'autres contraintes.

Les demandeurs cherchent en revanche à s'éloigner des techniques d'impression pour créer un nouveau procédé d'application de poudres et présentant un effet de volume ouvrant de larges champs d'application et assurant une parfaite adhérence de l'élément décoratif pour l'usage envisagé, à savoir, revêtements de sols et de murs.

La présente invention vise par conséquent à remédier aux inconvénients du procedé et du dispositif connus décrits dans le document GB-A-1 087 560 et à fournir un procédé et un dispositif permettant de réaliser des revêtements décoratifs d'aspect principalement similaire à la céramique et des revêtements émaillés.

Le but de la présente invention est atteint par un procédé de fabrication de revêtements synthétiques de décoration, dans lequel on dépose localement, sur un support, selon un motif ou décor, une poudre, par gravité au cadre continu sérigraphique, sans qu'il y ait contact entre le moyen d'application de la poudre et le support, caractérisé en ce qu'on dépose localement au moins deux dépôts successifs de poudres pouvant être superposées sans perturber le dessin du dépôt précédent, sans fixation intermédiaire, au moyen d'au moins deux cadres sérigraphiques placés l'un derrière l'autre, au moins l'une des poudres déposées contenant des particules fusibles à une température inférieure à la température de déformation du support, et de nature compatible avec celle du support ou du moins en voisinage de ladite température et en ce qu'on effectue au moins un traitement thermique à une température inférieure à la température de déformation du support, en vue de fixer le décor obtenu par dépôt de poudres.

Avantageusement, on utilisera un cadre sérigraphique rotatif.

La fixation du décor se fera de preférence au moins partiellement par une cofusion du motif avec le support final.

On entend par cofusion une imbrication homogène du décor avec le support lors du traitement thermique suffisant pour empêcher la délamination.

De manière surprenante, il est apparu que cette technique permet d'obtenir des produits souples et enroulables, d'aspect esthétique remarquable, présentant de bonnes propriétés mécanique et d'usure, convenant pour des revêtements de sols et de murs. Cet effet est de plus obtenu sans recourir aux techniques habituelles dans le traitement des matières plastiques par doublage qui impliquent généralement une combinaison d'un effet mécanique de pression avec l'application d'un effet thermique, par calandrage notamment.

Il est particulièrement avantageux que lors dudit traitement thermique, ladite poudre pénètre au moins partiellement à l'intérieur dudit support.

Selon une variante opératoire de l'invention, on peut effectuer le dépôt de ladite poudre sur un support intermédiaire provisoire sur lequel on effectue undit traitement thermique et en ce qu'on reporte le dépôt ainsi effectué sur le support compatible final précité.

D'autres caractéristiques de la présente invention apparaîtront de la description qui suit.

Le procédé permet notamment d'imiter les effets colorés qui sont obtenus par les céramistes par l'usage de poudres formant des glaçures, des émaux ainsi que des effets de mélange et d'étalement, de manière similaire aux produits céramiques et aux produits émaillés. Le choix des techniques de dépôt et des poudres permet d'obtenir des décors de tout genre comme des motifs abstraits ou des motifs couramment utilisés dans ce domaine.

Suivant la présente invention, la technique de dépôt sans contact entre le moyen d'application de la poudre et le support présente de nombreux avantages.

Ainsi, on peut utiliser le procédé de l'invention pour tout type de support compatible avec la poudre utilisée ou traité préalablement pour le rendre compatible avec cette poudre, tels que ceux cités dans l'introduction de la présente invention, ou même des supports dont la surface n'est pas lisse ou présente un relief important, par suite d'un dépôt antérieur, par exemple, qui peut avoir été effectué éventuellement selon un procédé classique. On peut cependant également utiliser un support rigide, organique ou minéral, compatibilisé avec la nature de la poudre mise en service. On notera également que par suite du choix du support et de la poudre appliquée, les produits de l'invention peuvent être souples et, tout en présentant un aspect semblable aux céramiques, peuvent être produits en continu et en les enroulables. Le support utilisé peut être arme ou non, étant entendu cepen dant que le support doit présenter une stabilité, entre autres dimensionnelle, suffisante à la température du traitement thermique des poudres utilisées.

Un autre avantage de la technique "sans contact" consiste en ce qu'on superpose différentes couches de poudres sans pour autant devoir fixer au moins partiellement la ou les couches précédentes. Ceci permet d'obtenir des effets particuliers dûs à l'interpénétration ou imbrication des strates l'un dans l'autre. Cet avantage prend cependant également une dimension économique importante car on peut supprimer les traitements (généralement thermiques) de fixation entre plusieurs dépôts et ne pratiquer qu'un seul traitement thermique final. De ce fait on économise de l'énergie, en n'utilisant qu'un seul four à maintenir continuellement à température, et en évitant de chauffer et refroidir plusieurs fois successivement le produit en cours de fabrication. En vue d'obtenir certains effets particuliers il peut cependant être avantageux de prévoir des fixations intermédiaires entre deux applications de poudres.

Selon une première variante de la présente invention, le moyen d'application des poudres consiste en au moins deux cadres sérigraphiques continus placés l'un derrière l'autre comportant chacun des mailles distribuées selon un décor désiré, à travers desquelles les poudres sont réparties sur le support.

Chaque cadre sérigraphique peut prendre la forme d'un cylindre tournant, animé d'une vitesse circonférentielle synchronisée avec la vitesse de défilement du support, et alimenté en poudre, uniformément sur toute la longueur, par une trémie intérieure dont deux lèvres (râcles) frottent sur la face intérieure dudit cylindre. Le réglage de l'ecartement de ces lèvres permet de régler le débit de poudre en fonction de la vitesse de rotation de celui-ci, de la dimension et de la forme des mailles et de la fluidite de la poudre. Dans ce cas par suite de l'absence de contact et de dépôt par gravité, le dosage des poudres ne depend donc pas du volume libéré par une maille, comme dans les utilisations du cadre sérigraphique en contact en vue d'une impression.

En conséquence, il est possible par un choix judicieux des dimensions de mailles selon la génératrice du cylindre sérigraphique de doser ponctuellement la quantité de poudre déposee.

La superposition locale d'une ou plusieurs couches de poudres permet d'obtenir des effets de relief mais aussi des effets particuliers dans l'intensité, la teinte, la profondeur, la brillance et/ou l'irisation des couleurs, par exemple.

Pour réaliser des décorations similaires à des émaux, on peut par exemple recourir, dans le cas où le support est forme essentiellement de PVC contenant les ingrédients habituels, notamment des stabilisants et les plastifiants, à des poudres constituées par une résine polyester, de polyamide, de polyoléfine, de polyvinyle, de polyuréthane, de polyacrylate ou d'acétate ou un melange compatible de ces résines. La poudre choisie en fonction du support, sera généralement colorée et elle contiendra donc des pigments ou colorants minéraux ou organiques. Dans le cas d'utilisation de pigments ou colorants organiques, il convient cependant d'utiliser ceux qui sont stables aux températures auxquelles ils seront soumis.

De plus, les effets décoratifs particuliers peuvent être obtenus, par la technique de l'invention, en utilisant des poudres de propriété différentes. Ces propriétés différentes peuvent être le point de fusion, la viscosité à chaud, la mouillabilité ou d'autres caractéristiques physiques (diffusion et/ou solubilité) ou chimiques.

On peut avantageusement obtenir des effets décoratifs particuliers, en incluant dans les poudres des matières créant une hétérogénéité dans le revêtement, notamment des matières minérales broyées par exemple, comme une poudre de terre cuite broyée, des fibres textiles, etc.

La technique de l'invention est compatible avec le recours à des techniques connues pour la préparation, la production et la finition de revêtements de sols ou de murs, en particulier pour la réalisation du décor. C'est ainsi que le décor réalisé par la technique de l'invention peut être parfait par un autre décor et que le produit fini peut recevoir une couche d'usure, transparente ou colorée etc... Les techniques connues de réalisation de reliefs par gaufrage ou expansion différentielle de mousse, peuvent être également combinées avec la technique de l'invention.

Il convient de noter que, en particulier, la technique de l'invention n'exclut pas l'utilisation complémentaire des techniques connues de décoration par impression sérigraphique à l'aide d'un plastisol.

De fait de l'absence de contact entre le support et l'applicateur de poudre, le support peut être préalablement enduit de liquide ou pâte, partiellement ou totalement, en vue d'obtenir des effets décoratifs.

Lorsque le revêtement décoratif obtenu ne possède pas les propriétés de surface désirées (usure, abrasion, poinçonnement, rayures), celles-ci peuvent être obtenues par dépôt d'un recouvrement adéquat.

Lorsque le décor a été appliqué sur le support, le traitement thermique provoque au moins partiellement la fusion de la poudre tout en veillant bien entendu à ne pas déplacer ce décor. Le chauffage par rayonnement infrarouge donne de bons résultats. On peut cependant également utiliser d'autres techniques avantageuses de chauffage comme un chauffage du support, etc...

Par un choix des poudres utilisées, on peut obtenir des effets de matité particuliers. Ainsi par exemple, une poudre fusible peut être lissée lors de la fusion et procurer un état de surface brillant alors qu'une poudre peu fusible peut être déposée à l'endroit des joints de carrelage, par exemple pour obtenir un joint mat imitant le ciment; il faut cependant que ledit "joint" soit fixé lors du traitement thermique par réaction chimique ou légère fusion ou par fusion d'une partie composante de la poudre déposée à l'endroit des joints et/ou par cofusion avec le support afin de présenter une résistance suffisante.

De manière analogue, on peut également intégrer un agent gonflant dans la poudre en vue d'obtenir un dépôt moussable et des effets de relief accentués localement.

On peut obtenir certains effets en soumettant le support avec ses dépôts avant fixation thermique à des perturbations contrôlées d'origine mécanique, pneumatique ou électrique (vibrations, soufflage d'air ou champ électrique).

La présente invention a également pour objet une installation de fabrication pour la mise en oeure du procédé ci-dessus, défini à la revendication 17.

La présente invention offre de nombreuses possibilités et n'est certes pas limitée aux exemples décrits précédemment ou dans la suite du mémoire descriptif mais couvre toutes variantes entrant dans le cadre de l'invention.

La présente invention sera décrite plus en détail, en référence aux exemples suivants et aux dessins annexés dans lesquels:
- la figure 1 représente une vue schématique d'une installation de fabrication destinée à la mise en oeuvre du procédé de l'invention:
- la figure 2 représente une vue en coupe partielle d'un cylindre sérigraphique travaillant hors contact;
- la figure 3 est une vue en coupe transversale du cylindre de la figure 2, et
- la figure 4 est une représentation schématique d'une coupe dans un revêtement mural obtenu suivant le procedé de l'invention.

En référence à la figure 1, une installation de fabrication destinée à la mise en oeuvre du procédé de l'invention comporte, à titre d'exemple un dispositif de déroulage, un moyen d'application de poudre 2, un four destiné au traitement thermique 3, une zone de refroidissement 4 et un dispositif d'enroulement et de découpe 5.

Suivant la présente invention, le moyen d'application de poudre 2 comporte au moins deux cylindres du genre de celui qui est représenté aux figures 2 et 3, dont la paroi est consitueé par un cadre sériegraphique, une trémie intérieure à chaque cylindre 10 étant équpée de deux lèvres longditudinales 15, 16 écartées d'une distance réglable et râclant la surface intérieure de chaque cadre 10.

Le four 3 destiné au traitement thermique et provoquant à une température inférieure à la température de déformation du support, c'est-à-dire à une température de l'ordre de 200°C, une certaine cofusion des composants fusibles de la poudre et du support, créant ainsi l'adhérence des dépôts au support, un lissage de la surface (brillance) ou tout au moins la liaison entre les grains de poudre, est avantageusement une source de chaleur par rayonnement infrarouge. Le four 3 peut cependant également chauffer le support 6 en vue d'améliorer la fixation des poudres. On peut également prévoir un four par air chaud ou par tout autre moyen de chauffage.

La zone de refroidissement 4 peut consister en un simple passage à l'air libre du support revêtu de poudres fixées lors du traitement dans le four. Le refroidissement peut être accéléré et amélioré par un courant d'air refroidi, des échangeurs à eau ou tout autre moyen adéquat.

Le dispositif de découpe et d'enroulement est connu en soi et ne nécessite aucune description supplémentaire.

Comme on le constate facilement, la chaîne de production décrite dans cet exemple d'application, comporte quatres cylindres d'application de poudre successifs sans fixation intermédiaire. Le procédé n'est cependant pas limité à ce type d'application et on peut avantageusement prévoir un plus grand nombre de cylindres ainsi qu'une fixation intermédiaire par un échauffement léger du support, par exemple.

Dans le cas d'application donné, les quatre cylindres tournent chacun à même vitesse circonférentielle, celle-ci ayant, de préférence, la même valeur que la vitesse linéaire de défilement du support, mais il est également possible de travailler à des vitesses différentes si l'on souhaite obtenir des effets décoratifs particuliers.

L'installation de fabrication décrite peut évidemment également s'intégrer entièrement ou partiellement dans une chaîne de production classique destinée à la fabrication de revêtements de sols ou de murs.

Les figures 2 et 3 montrent un cylindre destiné à l'application des poudres, couramment appelé cadre rotatif. Il est constitué d'un tamis sérigraphique à maille 10, alimenté par un dispositif de distribution uniforme, par exemple, une vis 12 tournant dans un conduit d' alimentation 13 qui distribue la poudre uniformément dans une trémie 14 intérieure au cylindre. Les deux lèvres longitudinales 15 et 16 de cette trémie écartée d'une distance variable, pour régler le débit de poudre qui passe à travers le cadre 10 en fonction de la vitesse de rotation de celui-ci, de la fluidité de la poudre et de la taille des mailles en vue de constituer des dépôts localisés 17 sur le support 20.

Le réglage de l'écartement des lèvres peut être effectué au moyen d'une vis 18.

Suivant un mode d'exécution de l'invention, le tamis comporte des mailles de formes et de dimensions et/ ou de densités différentes suivant le motif désiré. De cette manière, par suite de l'absence de contact et du dépôt par gravité, le débit de la poudre sera localement plus ou moins important selon les dimensions des mailles et donc des différences d'intensité des couleurs et/ou de relief réel du décor pourront être obtenues ainsi.

L'installation de fabrication décrite est destinée à un procédé continu. Cependant, dans le cas d'un procédé discontinu, on peut prévoir un cadre sérigraphique (cadre) plan sur lequel coulisse une trémie dont les lèvres (râcles) sont écartées d'une distance réglable.

### Exemple 1

L'exemple de fabrication d'un revêtement mural suivant le procédé de l'invention est décrit à l'appui de la figure 4.

Le revêtement représente, en coupe, un dessin de carrelage. Le décor est constitué de quatre dépôts successifs de poudres, obtenus sur une chaîne de production en continu suivant la figure 1.

Le support 41 peut être du papier cartonné enduit de PVC, un non-tissé à liage thermo-durcissable enduit de PVC, un mat de verre imprégné de PVC et d'autres supports couramment utilisés pour cette application et compatible avec la poudre utilisée.

Dans l'exemple on a choisi un support composé d'un voile de verre d'un poids de 50 g/m² environ, lié par une résine thermodurcissable et enduit d'un plastisol de formule:

On prépare les poudres en préparant en premier lieu une poudre de base, de préférence non colorée, dans un mélangeur rapide du type PAPENMEIER comprenant une cuve chauffante et une cuve de refroidissement.

La composition de la poudre de base est la suivante:

- le fond de pavé rouge 42, la composition suivante:
- le joint de carrelage mat 43, la composition:
- le vernis opalescent satiné 44, la composition:
- le motif décor brillant orange 45, la composition:
   En vue du dépôt, les quatres cylindres d'application sont alimentés par l'intermédiaire de leur trémie intérieure par les quatres poudres obtenues précédemment.

Le quantité à déposer est réglée par l'ouverture des lèvres de la trémie intérieure de façon à obtenir les épaisseurs moyennes suivantes (après traitement thermique):

Le poids total du dépôt est d'environ 500 +/-30 g/m2.

Le poids total de l'article terminé est de 1000 +/- 50 g/m².

Le traitement thermique qui consiste en une cuisson, s'effectue avantageusement en une seule opération dans un four I.R. réglé pour obtenir rapidement une température de l'ordre de 190 à 210°C. Le traitement thermique doit durer environ 45 secondes pour l'épaisseur et le poids de l'article mentionné ci-dessus.

Sorti du four, l'article est refroidi rapidement et enroulé lorsque la température est au maximum de 50°C.

Dans le cas d'un revêtement de sol les formules et le mode opératoire sont essentiellement identiques ; il faut cependant ajouter que la différence essentielle réside dans le support 41 qui est plus approprié à l'usage au sol.

### Exemple 2

Dans cet exemple, on a choisi des supports composés à partir d'une fine feuille métallique. Ce genre de support peut être utilisé pour apporter au produit fini des meilleures propriétés d'isolation.

La feuille choisie est dans cet exemple une feuille de cuivre électrolytique de 35 microns ( ± 280 g/m²) de Yates Industries qui a subi sur une de ses faces un traitement augmentant la porosité.

La poudre de base et les colorations sont preparées comme dans l'exemple 1. Le décor est déposé comme dans l'exemple 1. Le traitement thermique est légèrement plus long que dans l'exemple 1.

L'adhérence du décor sur le support est fonction de la porosiré du support (tableau 1). Elle est nulle sur la face lisse. Elle peut être améliorée par enduction préalable d'un élément compatible avec le support et la poudre de PVC. A titre d'exemple quelques valeurs d'adhérence sont reprises dans le tableau 1.

### Exemple 3

Dans cet exemple, les supports sont choisis dans la gamme des supports papetiers généralement utilisés pour les revêtements de sol et de mur.

Les essais ont porté sur des supports enduits ou non d'un plastisol de PVC. La formulation du plastisol de PVC est identique à celle donnée dans l'exemple 1. Le poids déposé est de 150 grs/m² et l'enduction est prégélifiée à 150° C ± 15° C.

La poudre de base et les colorations sont préparées comme dans l'exemple 1. Le décor est déposé de la même manière. Le traitement thermique est identique. Seuls les supports enduits n'ont pas d'influence sur la coloration du décor.

### Exemple 4

Dans cet exemple, le décor est préparé et déposé comme dans les exemples précédents mais sur un support incompatible (papier silicone, p.ex.).

Après traitement thermique et refroidissement, le décor est détaché de ce support intermédiaire et déposé sur un support stable et compatible. L'ensemble subit ensuite un traitement thermique dans un four I. R. réglé pour obtenir rapidement une température de l'ordre de 190 à 210°C. A la sortie du four, l'article est refroidi rapidement et enroulé lorsque la température est inférieure à 50° C. Le décor ne présente aucune déformation montrant ainsi l'absence de tensions dans la feuille decor.

En variante, le support et le décor peuvent être assemblés sur une machine dite "combinante" dont le cylindre chauffant serait à une température comprise entre 120 et 150° C.

On peut résumer les avantages du procédé de l'invention comme suit:
Le procédé procure une meilleure stabilité dimensionnelle du produit obtenu étant donné qu'il n'y a pas de contact, donc pas de pression et, par conséquent, moins de traction sur le support qui n'est plus soumis qu'à une tension d'entraînement assez faible.

On peut s'affranchir de l'état de surface du support, en effet, une impression sur une surface non plane ou pâteuse est pratiquement impossible.
Le dépôt de poudre peut quant à lui être effectué même sur un support liquide.
Le procédé de l'invention fournit un gain d'énergie important, étant donné que l'on peut obtenir un effet d'émail à une température (200°C) beaucoup plus basse que celle qui est couramment utilisée pour des émaux.
En outre, il est possible d'effectuer, dans une même chaîne de fabrication, des dépôts successifs sans prégélification ou fixation thermique intermédiaire.
Par suite de l'absence de contact, on peut provoquer une différence de vitesse entre la rotation des cylindres d'application des poudres et le défilement du support afin de créer des effets spéciaux de déformation des décors sans pour autant présenter des décalages comme dans le cas d'impressions superposées.

On dispose d'une grande flexibilité au niveau des effets décoratifs recherchés ; on peut mélanger plusieurs poudres de propriétés différentes teinte, point de fusion, coefficient de dilatation, etc... de manière à obtenir des degrés de matité différents, des inclusions, des craquelures et/ou cratérisations provoqués par exemple par des tensions internes ou des adjuvants chimiques (comme pour imiter une terre cuite, etc...).
Le procédé de l'invention permet également d'obtenir des carrelages chaque fois légèrement différents, sans présenter la répétition obligatoirement obtenue par impression.
Les effets obtenus ne sont pas limités à l'imitation de céramiques, mais l'invention permet aussi de réaliser des effets d'imitation de textiles, notamment de toiles ou de fils, ou de créer des effets anti-dérapants, etc...
En plus des revêtements de sols et de murs, on peut appliquer les produits à la décoration au sens large, avec ou sans effet technique complémentaire, et ce en intérieur comme en extérieur.

## Revendications

1. Procédé de fabrication de revêtements synthétiques de décoration, dans lequel on dépose localement sur un support (41) selon un motif ou décor, une poudre, par gravité au cadre continu sérigraphique sans qu'il y ait contact entre le moyen d'application de la poudre (2) et le support (41) , caractérisé en ce qu'on dépose localement au moins deux dépôts successifs de poudres (42, 43, 45) vant être superposées sans perturber le dessin du dépôt précédent, sans fixation intermédiaire, au moyen d'au moins deux cadres sérigraphiques (10) placés l'un derrière l'autre, au moins l'une des poudres déposées contenant des particules fusibles à une température inférieure à la température de déformation du support (41) et de nature compatible avec celle du support (41) ou du moins au voisinage de ladite température et en ce qu'on effectue au moins un traitement thermique (3, 4) à une température inférieure à la température de déformation du support (41), en vue de fixer le décor obtenu par dépôt de poudres.

2. Procédé selon la revendication 1 caractérisé en ce que ledit cadre est un cadre rotatif (10).

3. Procédé selon la revendication 1 ou 2 caractérisé en ce que, lors dudit traitement thermique (3,4), ladite poudre (42,43) penètre au moins partiellement à l'intérieur dudit support (41).

4. Procédé selon la revendication 1 caractérisé en ce qu'on effectue le dépôt de ladite poudre sur un support intermédiaire provisoire sur lequel on effectue undit traitement thermique (3,4).

5. Procédé selon l'une quelconque des revendications 1 à 4 caractérisé en ce que ledit traitement thermique (3,4) provoque au moins partiellement une cofusion du motif avec le support final (41 ).

6. Procédé selon l'une quelconque des revendications précédentes caractérisé en ce que ledit support final (41), est un support souple, enroulable et déroulable.

7. Procédé selon l'une quelconque des revendications précédentes caractérisé en ce qu'on dépose successivement des poudre (42, 43, 44, 45) de propriétés physico-chimiques différentes telles que teinte, point de fusion, mouillabilité, coefficient de dilatation thermique.

8. Procédé selon l'une quelconque des revendications précédentes caractérisé en ce qu'on dépose au moins localement plusieurs couches repérées de poudres (42, 43, 44, 45) et en ce qu'on effectue ensuite un seul traitement thermique pour fixer celles-ci.

9. Procédé selon l'une quelconque des revendications précédéntes caractérisé en ce que le moyen d'application de poudres consiste, en au moins deux cadres sérigraphiques continus (10) placés l'un derrière l'autre, comportant chacun des mailles distribuées selon un décor.désiré, sur lequel se déplace une trémie à poudre (14) dont les deux lèvres (15, 16) a ouverture réglable raclent la surface dudit cadre (10).

10. Procédé selon l'une quelconque des revendications précédentes caractérisé en ce que le moyen d'application des poudres consiste en au moins deux cylindres sérigraphiques (10) continus placés l'un derriere l'autre alimentés par un dispositif de distribution uniforme de la poudre dans une trémie (14) intérieure, dont les deux lèvres longitudinales (15, 16) sont écartées d'une distance réglable et sont en contact avec la surface intérieure du tamis (10).

11. Procédé selon l'une quelconque des revendications précédentes, caracterisé en ce que les poudres utilisées sont constituées par un thermoplastique, tel qu'une résine de polyester, de polyamide, de polyoléfine, de polyvinyle, de polyuréthane, de polyacrylate, d'acétate, ou des mélanges compatibles de ces résines éventuellement coloré par des pigments organiques ou inorganiques.

12. Procédé selon l'une quelconque des revendicatins précédentes caractérisé en ce qu'on inclut dans les poudres des matières créant une hétérogénéité, telles que des matières minérales broyées, des fibres textiles ou autres.

13. Procédé selon l'une quelconque des revendications précédentes caractérisé en ce que le traitement thermique de fixation consiste en une cofusion contrôlée des composants fusibles des poudres (42, 43) avec une partie au moins du support (41).

14. Procédé selon l'une quelconque des revendications précédentes, caractérisé en ce qu'on effectue le ou les traitements thermiques par apport de chaleur exterieur, notamment par rayonnement infrarouge et/ou par air chaud.

15. Procédé selon l'une quelconque des revendications précédentes, caractérisé en ce qu'on effectue le ou les traitements thermiques par un échauffement du support.

16. Procédé selon l'une quelconque des revendications précédentes, caractérisé en ce qu on soumet le support avec ses dépôts, avant fixation thermique à des perturbations contrôlées d'origine mécanique, pneumatique, électrique ou autre.

17. Installation de fabrication pour la mise en oeuvre du procédé selon l'une quelconque des revendications précédentes, comportant au moins un dispositif de déroulage (1), un moyen d'application des poudres (2), un four (3) pour le traitement thermique, une zone de refroidissement (4) et un dispositif d'enroulement et de découpe (5), le moyen d'application des poudres (2) comportant un cylindre perforé alimenté en poudre par une trémie intériure, caractérisée en ce que le moyen d'application de poudres (2) consiste en au moins deux cylindres dont la paroi est constituée par un cadre sérigraphique (10), la trémie (14) intériure à chaque cylindre (10) étant équippée de deux lèvres longitudinales (15, 16) écartées d'une distance réglable et râclant la surface intérieure de chaque cadre (10).

18. Installation de production selon la revendication 17, caractérisée en ce chaque cadre est alimenté au moyen d'une vis (12) tournant dans un conduit d'alimentation (13) qui distribue la poudre uniformément dans la trémie (14).

19. Installation de production suivant la revendication 17 ou 18, caractérisée en ce que le moyen d'application de poudre consiste en des cylindres tournant à même vitesse circonférencielle, celle-ci ayant la même valeur que la vitesse linéaire de défilement du support.

20. Installation de production suivant la revendication 17 ou 18, caractérisée en ce que le moyen d'application de poudre consiste en des cylindres tournant à vitesse circonférentielle différente de la vitesse de défilement du support.

## Patentansprüche

1. Verfahren zur Herstellung von dekorativen Kunststoffbeschichtungen, bei dem auf eine Unterlage (41) entsprechend einem Motiv oder Dekor ein Pulver aufgrund der Wirkung der Schwerkraft mit einer kontinuierlichen Siebdruckmaschine lokal aufgebracht wird, ohne daß die Pulver-Aufbringungsvorrichtung (2) die Unterlage (41) berührt, dadurch gekennzeichnet, daß mindestens zwei Pulverschichten (42, 43, 45), die übereinander angeordnet werden können, ohne das Muster der zuvor aufgebrachten Schicht zu stören, ohne Zwischenfixierung mittels mindestens zwei nacheinander angeordneter Siebdruckzylinder (10) lokal aufgebracht werden, wobei mindestens eine der aufgebrachten Pulverschichten Partikel enthält, die bei einer niedrigeren Temperatur als der Verformungstemperatur der Unterlage (41), oder zumindest nahe bei dieser Temperatur schmelzbar und kompatibel mit der Unterlage (41) sind, und daß mindestens eine Wärmebehandlung (3, 4) bei einer niedrigeren Temperatur als der Verformungstemperatur der Unterlage (41) ausgeführt wird, um den durch Aufbringen von Pulvern erhaltenen Dekor zu fixieren.

2. Verfahren gemäß Anspruch 1, dadurch gekennzeichnet, daß die besagte Siebdruckmaschine eine Rotations-Siebdruckzylinder (10) ist.

3. Verfahren gemäß Anspruch 1 oder 2, dadurch gekennzeichnet, daß bei der besagten Wärmebehandlung (3,4) das besagte Pulver (42,43) zumindest teilweise in die besagte Unterlage (41) eindringt.

4. Verfahren gemäß Anspruch 1, dadurch gekennzeicnet, daß das besagte Pulver auf eine vorläufige Zwischenunterlage aufgebracht wird, auf der eine Wärmebehandlung (3,4) ausgeführt wird.

5. Verfahren gemäß irgendeinem der Ansprüche 1 bis 4, dadurch gekennzeichnet, daß die besagte Wärmebehandlung (3, 4) zumindest teilweise eine Verschmelzung des Motivs mit der endgültigen Unterlage (41) bewirkt.

6. Verfahren gemäß irgendeinem der vorhergehenden Ansprüche, dadurch gekennzeichnet, daß die besagte endgültige Unterlage (41) eine aufwickelbare und abwickelbare, flexible Unterlage ist.

7. Verfahren gemäß irgendeinem der vorhergehenden Ansprüche, dadurch gekennzeichnet, daß Pulver (42, 43, 44, 45) mit verschiedenen physikalisch-chemischen Eigenschaften, wie Farbton, Schmelzpunkt, Benetzbarkeit, Ausdehnungskoeffizient, nacheinander aufgebracht werden.

8. Verfahren gemäß irgendeinem der vorhergehenden Ansprüche, dadurch gekennzeichnet, daß mindestens lokal mehrere gekennzeichnete Schichten aus Pulvern (42, 43, 44, 45) aufgebracht werden, und daß danach eine einzige Wärmebehandlung ausgeführt wird, um diese Schichten zu fixieren.

9. Verfahren gemäß irgendeinem der vorhergeheden Ansprüche, dadurch gekennzeichnet, daß die Pulver Aufbringungsvorrichtung aus mindestens zwei nacheinander angeordneten kontinuierlichen Siebdruckzylindern (10) besteht, die entsprechend dem gewünschten Dekor angeordnete Maschen aufweisen, wobei auf jedem der Siebdruck zylinder (10) ein Pulvertrichter (14) gleitet, dessen zwei Lippen (15, 16) mit einstellbarer Öffnung über die Oberfläche des besagten Siebdruckzylinders (10) streichen.

10. Verfahren gemäß irgendeinem der vorhergehenden Ansprüche, dadurch gekennzeichnete, daß die Pulver-Aufbringungsvorrichtung aus mindestens zwei nacheinander angeordneten, kontinuierlichen Siebdruckzylindern (10) besteht, die über eine Verteilvorrichtung mit Pulver versorgt werden, das in einem innerhalb jedes Zylinders angeordneten Trichter (14) gegeben wird, dessen zwei longitudinale Lippen (15, 16) einen einstellbaren Abstand voneinander haben und die innere Oberfläche des Siebs des Siebdruckzylinders (10) berühren.

11. Verfahren gemäß irgendeinem der vorhergehenden Ansprüche, dadurch gekennzeichnet, daß die verwendeten Pulver aus einem Thermoplast, wie beispielsweise einem Polyester-, Polyamid-, Polyolefin-, Polyvinyl-, Polyurethan-, Polyacryl-, oder Acetatharz, oder aus kompatiblen Gemischen dieser Harze bestehen, wobei dieses Thermoplast eventuell durch organische oder anorganische Pigmente gefärbt ist.

12. Verfahren gemäß irgendeinem der vorhergehenden Ansprüche, dadurch gekennzeichnet, daß den pulvern Materialien zugemischt werden, die eine Heterogenität erzeugen, wie beispielsweise gemahlene mineralische Materialien, Textilfasern oder dergleichen.

13. Verfahren gemäß irgendeinem der vorhergehenden Ansprüche, dadurch gekennzeichnet, daß die Wärmebehandlung zur Fixierung aus einer kontrollierten Verschmelzung der schmelzbaren Komponenten der Pulver (42,43) mit mindestens einem Teil der Unterlage (41) besteht.

14. Verfahren gemäß irgendeinem der vorhergehenden Ansprüche, dadurch gekennzeichnet, daß die Wärmebehandlung(en) durch Zuführung von äußerer Wärme, insbesondere durch infrarote Strahlung und/oder durch warme Luft ausgeführt wird (werden).

15. Verfahren gemäß irgendeinem der vorhergehenden Ansprüche, dadurch gekennzeichnet, daß die Wärmebehandlung(en) durch Erwärmung der unterlage ausgeführt wird (werden).

16. Verfahren gemäß irgendeinem der vorhergehenden Ansprüche, dadurch gekennzeichnet, daß die Unterlage mit den auf sie aufgebrachten schichten vor der thermischen fixierung kontrollierten störeinflüssen mechanischen, pneumatischen, elektrischen oder anderen Ursprungs unterworfen wird.

17. Herstellungsvorrichtung zur Verwirklichung des Verfahrens gemaß irgendeinem der vorhergehenden Ansprüche, aus mindestens einer Abwickelvorrichtung (1), einer Pulver-Aufbringungsvorrichtung (2), einem Wärmebehandlungsofen (3), einer Abkühlzone (4), und einer Aufwickel- und Abschneidevorrichtung (5), wobei die Pulver-Aufbringungsvorrichtung (2) aus einem perforierten Zylinder besteht, dem über einen darin angeordneten Trichter Pulver zugeführt wird, dadurch gekennzeichnet, daß die Pulver-Aufbringungsvorrichtung (2) aus mindestens zwei Zylindern (10) besteht, deren Wand aus einem Drucksieb besteht, wobei der innerhalb jedes Zylinders (10) angeordnete Trichter (14) mit zwei longitudinalen Lippen (15, 16) ausgerüstet ist, die einen einstellbaren Abstand voneiander haben und über die innere Oberfläche jedes Drucksiebs streichen.

18. Herstellungsvorrichtung gemäß Anspruch 17, dadurch gekennzeichnet, daß jede Siebdruckmaschine über mindestens eine Schnecke (12) versorgt wird, die sich in einem Zuführungsrohr (13) dreht, und die das Pulver gleichmäßig in den Trichter (14) einfüllt.

19. Herstellungsvorrichtung gemäß Anspruch 17 oder 18, dadurch gekennzeichnet, daß die Pulver-Aufbringungsvorrichtung aus Zylindern besteht, die sich mit der gleichen Umfangsgeschwindigkeit drehen, wobei diese ebensogroß wie die lineare Vorschubgeschwindigkeit der Unterlage ist.

20. Herstellungsvorrichtung gemäß Anspruch 17 oder 18, dadurch gekennzeichnet, daß die Pulver-Aufbringungsvorrichtung aus Zylindern besteht, die sich mit einer Umfangsgeschwindigkeit drehen, die verschieden von der Vorschubgeschwindigkeit der Unterlage ist.

## Claims

1. Process for manufacturing synthetic decorative coverings, in which a powder is deposited locally, on a base (41) according to a pattern or decoration, under gravity with a continuous screen printing frame in the absence of contact between the means for applying the powder (2) and the base (41), characterized in that at least two successive deposits of powders (44, 43, 45) which may be superimposed without disrupting the design of the previous deposit, are deposited locally, without an intermediate fixing, by means of at least two screen printing frames (10) placed one behind the other, at least one of the deposited powders containing particles which are fusible at a temperature below the distortion temperature of the base (41) and which are of a nature compatible with that of the base (41) or at least close to the said temperature and in that at least one thermal treatment (3, 4) is carried out at a temperature below the distortion temperature of the base (41), with a view to fixing the decoration produced by depositing powders.

2. Process according to Claim 1, characterized in that the said frame is a rotary frame (10).

3. Process according to Claim 1 or 2, characterized in that, during the said thermal treatment (3, 4), the said powder (42, 43) penetrates at least partially inside the said base (41).

4. Process according to Claim 1, characterized in that the deposition of the said powder is carried out on a provisional intermediate base on which a said thermal treatment (3, 4) is carried out.

5. Process according to any one of Claims 1 to 4, characterized in that the said thermal treatment (3, 4) produces at least partially a co-fusion of the pattern with the final base (41).

6. Process according to any one of the preceding claims, characterized in that the said final base (41) is a base which is flexible, and capable of being reeled and unreeled.

7. Process according to any one of the preceding claims, characterized by the successive deposition of powders (42, 43, 44, 45) with different physicochemical properties such as hue, melting point, wettability, and coefficient of thermal expansion.

8. Process according to any one of the preceding claims, characterized in that several registered layers of powders (42, 43; 44; 45) are deposited at least locally and then a single thermal treatment is carried out to fix these.

9. Process according to any one of the preceding claims, characterized in that the means for applying powders consists of of at least two continuous screen printing frames (10) placed one behind the other, each comprising meshes distributed according to a desired decoration, over which a powder hopper (14) moves whose two lips (15, 16) which have an adjustable opening scrape the surface of the said frame (10).

10. Process according to any one of the preceding claims, characterized in that the means for applying the powders consists of at least two continuous screen printing rolls (10) placed one behind the other and fed by a device for uniform distribution of the powder into a hopper (14) inside each roll, whose two longitudinal lips (15,16) are separated by an adjustable distance and are in contact with the inner surface of the screen (10).

11. Process according to any one of the preceding claims, characterized in that the powders employed consist of a thermoplastic such as a resin of a polyester, polyamide, polyolefin, polyvinyl, polyurethane, polyacrylate, acetate or compatible mixtures of these resins, if appropriate coloured by organic or inorganic pigments.

12. Process according to any one of the preceding claims, characterized in that included in the powders are materials producing a heterogeneity, such as ground inorganic materials, textile fibres or others.

13. Process according to any one of the preceding claims, characterized in that the thermal fixing treatment consists of a controlled co-fusion of the fusible components of the powders (42, 43) with at least a part of the base (41).

14. Process according to any one of the preceding claims, characterized in that the thermal treatment or treatments are carried out by supplying external heat, particularly by infrared radiation and/or by hot air.

15. Process according to any one of the preceding claims, characterized in that the thermal treatment or treatments are carried out by heating the base.

16. Process according to any one of the preceding claims, characterized in that the base with its deposits is subjected, before thermal fixing, to controlled disturbances of a mechanical, pneumatic, electrical or other origin.

17. Manufacturing equipment for making use of the process according to any one of the preceding claims, comprising at least an unreeling device (1), a means for applying the powders (2), an oven (3) for the thermal treatment, a cooling zone (4) and a device for winding and cutting (5), the means for applying the powders (2) comprising a perforated roll fed with powder by an internal hopper, characterized in that the means for applying powders (2) consists of at least two rolls whose wall consists of a screen printing frame (10), the hopper (14) inside each roll (10) being equipped with two longitudinal lips (15, 16) separated by an adjustable distance and scraping the inner surface of each frame (10).

18. Manufacturing equipment according to Claim 17, characterized in that each frame is fed by means of a screw (12) rotating in a feed duct (13) which distributes the powder uniformly in the hopper (14).

19. Manufacturing equipment according to Claim 17 or 18, characterized in that the means for applying powder consists of rolls rotating at the same circumferential speed, the latter having the same value as the linear speed of passage of the base.

20. Manufacturing equipment according to Claim 17 or 18, characterized in that the means for applying powder consists of rolls rotating at a circumferential speed which is different to the speed of passage of the base.
